# DEMANDE DE BREVET EUROPEEN

(11) **EP 4 421 194 A1**
(43) Date de publication de la demande: **28.08.2024**
(21) Numéro de dépôt: 23158291.7
(22) Date de dépôt: 23.02.2023
(51) Int. Cl.: C22C 5/02, C01G 7/00, C22F 1/14

(54) **ALLIAGE D'OR GRIS**

(71) Demandeur: Richemont International S.A., 1752 Villars-sur-Glâne (CH)
(72) Inventeur: HAOND, Lucas, 10000 TROYES (FR); ROUXEL, Baptiste, 4052 BASEL (FR); DEPIERRE, Gauthier, 25450 DAMPRICHARD (FR); GIRAUD, Damien, 90100 JONCHEREY (FR)
(74) Mandataire: Cabinet Laurent & Charras

(57) **Abrégé**

La présente invention concerne un alliage d'or gris de formule AuₓCu_{y}Pd_{z}MnₜCrᵤAgᵥM¹_{w}, dans laquelle, en poids par rapport au poids total de l'alliage :
Au : 750 %o ≤ x ≤ 925 ‰,
Cu : 30 ‰ ≤ y ≤ 150 ‰,
Pd : 20 ‰ ≤ z ≤ 110 ‰,
Mn : 0 ‰ ≤ t ≤ 120 ‰,
Cr : 0 ‰ ≤ u ≤ 120 ‰,
Ag : 0 ‰ ≤ v ≤ 100 ‰,
M¹ : 0 ‰ ≤ w ≤ 50 ‰,
avec Au+Cu+Pd : 850 ‰ ≤ x+y+z ≤ 985 ‰,
Mn+Cr+Ag+M¹ : 5 ‰ ≤ t+u+v+w ≤ 150 ‰,
Au+Cu+Pd+Mn+Cr+Ag+M¹ : x+y+z+t+u+v+w = 1000 ‰,
M¹ étant choisi dans le groupe constitué du fer, de l'indium, du gallium, et leurs mélanges.

La présente invention concerne également un procédé de préparation de cet alliage d'or et son utilisation dans l'horlogerie, la joaillerie, la maroquinerie et les articles d'écriture.

## Description

### DOMAINE DE L'INVENTION

La présente invention concerne un alliage d'or gris, comprenant au moins 750 %o en poids d'or. Cet alliage présente l'avantage d'avoir une faible teneur en palladium tout en ayant la couleur désirée et de bonnes caractéristiques mécaniques.

Les domaines d'utilisation de la présente invention concernent notamment l'horlogerie, la joaillerie, la maroquinerie, les articles d'écriture...

### ETAT ANTERIEUR DE LA TECHNIQUE

Les alliages d'or gris (aussi appelé « or blanc ») comprennent généralement de l'or, du cuivre, et d'autres métaux ayant la capacité de blanchir l'or, par exemple de l'argent. Certains métaux comme le platine ont été employés mais ce dernier reste onéreux et présente un pouvoir blanchissant limité. Une autre solution pour blanchir l'or consiste à réaliser un traitement de la surface de l'alliage avec du rhodium (rhodiage). Néanmoins, le dépôt de surface est peu résistant aux contraintes extérieures et doit donc être renouvelé régulièrement.

De manière générale, les alliages d'or gris peuvent inclure les éléments blanchissants suivants : nickel (Ni), zinc (Zn) ou palladium (Pd).

Le nickel permet un blanchiment efficace à moindre coût mais il présente l'inconvénient d'être un métal allergène. En effet, certaines études montrent qu'une partie de la population mondiale (10 à 15%) est concernée par l'allergie au nickel. Ainsi, certaines législations récentes visent à limiter la présence de nickel dans les articles destinés à être mis en contact prolongé avec la peau. L'utilisation de nickel dans les alliages à cet effet est donc limitée, voire exclue.

Le palladium représente donc une alternative efficace offrant une couleur blanche et de bonnes propriétés mécaniques quant à la réponse à la déformation et la résistance à la corrosion. Cependant, le recyclage des alliages d'or contenant le palladium n'est pas aisé et le cours de la matière première est fluctuant, son coût pouvant drastiquement augmenter en l'espace de quelques mois.

A titre d'exemple, le document DE 1 0027 605 décrit des alliages d'or gris ayant les compositions suivantes (en poids) : **(A)** 74-76 % d'or, 4 à 14 % de chrome, 15 à 20 % de cuivre et/ou d'argent, avec un ratio Cu/Ag de l'ordre de 3/1 ; **(B)** 74-76 % d'or, 4 à 14 % de chrome, 4 à 8 % de palladium, 0 à 2 % de zinc, 3 à 13 % de cuivre et/ou d'argent, avec un ratio Cu/Ag de l'ordre de 3/1 ; **(C)** au moins 90 % d'or, 4 à 8,4 % de chrome, le reste étant du cuivre et/ou de l'argent et optionnellement des éléments additionnels, avec un ratio Cu/Ag de l'ordre de 3/1. Ce document décrit spécifiquement les alliages suivants (en poids) : Au₇₅Cr_{6,5}Cu_{13,9}Ag_{4,6}, Au₇₅Cr₁₀Cu₉Pd₆, Au₇₅Cr₈Cu_{7,5}Pd₆Zn_{3,5} et Au_{91,6}Cr_{6,4}Cu₁Ag₁. Lorsqu'ils comprennent du palladium, ces alliages contiennent au moins 8 % de chrome.

Le document EP 1 178 124 décrit un alliage d'or gris comprenant (en poids) 0,5 à 10 % de manganèse, 0,5 à 8 % de chrome, optionnellement jusqu'à 14 % de cuivre, par exemple Au₇₅Mn_{3,5}Cr_{1,5}Ga_{0,7}Ag_{9,3}. De manière préférée, cet alliage ne comprend pas de palladium.

Le document EP 1 245 688 décrit un alliage d'or gris comprenant du zinc et de l'argent, éléments dont la combinaison permet de diminuer la quantité de palladium.

Le document FR 2 764 906 décrit un alliage d'or gris ne comprenant pas de palladium.

Le document EP 2 546 371 décrit un alliage d'or gris comprenant (en poids) entre 13 et 23 % de chrome.

Les documents EP 3 070 182 et EP 3 339 455 décrivent des alliages d'or gris comprenant (en poids) 15 à 23 % de palladium.

Quand bien même les alliages de l'art antérieur peuvent s'avérer satisfaisants, il existe néanmoins un besoin d'alternatives généralement moins onéreuses et moins riches en palladium.

La présente invention concerne un alliage d'or gris (au moins 18 carats) amagnétique présentant des propriétés visuelles (couleur), physiques (résistance à la corrosion) et mécaniques (dureté) adaptées à diverses applications (joaillerie, horlogerie...), mais aussi une teneur réduite en palladium.

### EXPOSE DE L'INVENTION

La présente invention concerne un alliage d'or, son procédé de préparation, mais aussi un article d'horlogerie, de joaillerie, de maroquinerie ou d'écriture comprenant cet alliage d'or.

Plus précisément, l'alliage d'or selon la présente invention est un alliage d'or gris. Il présente des propriétés mécaniques, notamment de résistance à la corrosion et aux rayures (dureté avantageusement supérieure à 100 Hv, encore plus avantageusement supérieure à 120 HV) adaptées aux applications visées.

L'invention concerne en particulier un alliage d'or de formule AuₓCu_{y}Pd_{z}MnₜCrᵤAgᵥM¹_{w} dans laquelle, en poids par rapport au poids total de l'alliage :
Au : 750 %o ≤ x ≤ 925 %o, préférentiellement 752 %o ≤ x ≤ 850 %o,
Cu : 30 ‰ ≤ y ≤ 150 %o, par exemple 40 ‰ ≤ y ≤ 130 %o,
Pd : 20 %o ≤ z ≤ 110 %o, préférentiellement 40 %o ≤ z ≤ 80 %o,
Mn : 0 ‰ ≤ t ≤ 120 %o, par exemple 10 ‰ ≤ t ≤ 120 %o, encore plus préférentiellement 20 ‰ ≤ t < 85 %o,
Cr : 0 %o ≤ u ≤ 120 %o, par exemple 0 %o ≤ u ≤ 70 %o,
Ag : 0 %o ≤ v ≤ 100 %o, par exemple 0 ‰ ≤ v ≤ 35 %o,
M¹ : 0 %o ≤ w ≤ 50 %o, par exemple 0 %o ≤ t ≤ 30 %o,
avec Au+Cu+Pd : 850 %o ≤ x+y+z ≤ 985 %o,
Mn+Cr+Ag+M¹ : 5 ‰ ≤ t+u+v+w ≤ 150 %o,
avantageusement Pd+Mn : 20 ≤ z+t ≤ 150 %o, en particulier 20 %o ≤ z+t ≤ 140 %o,
Au+Cu+Pd+Mn+Cr+Ag+M¹ : x+y+z+t+u+v+w = 1000 %o,
M¹ étant choisi dans le groupe constitué du fer, de l'indium, du gallium, et leurs mélanges.

Les plages de valeurs préférentielles ou données à titre d'exemple peuvent être combinées avec les plages de valeurs générales. Ainsi, l'alliage peut comprendre de l'or, à hauteur de 750 ‰ ≤ x ≤ 925 %o, et du palladium, à hauteur de 40 %o ≤ z ≤ 80 %o.

De manière avantageuse, l'alliage comprend une quantité de palladium comprise entre 20 %o et 90 %o (20 ‰ ≤ z ≤ 90 %o).

Selon un mode de réalisation particulier, l'alliage comprend une quantité totale de chrome et de manganèse supérieure à 15 ‰ (t + u > 15 ‰).

Par « X et/ou Y », on désigne « X », ou « Y », ou « X et Y ».

Toutes les combinaisons possibles entre les différents modes de réalisation divulgués font également partie de l'invention, qu'il s'agisse de modes de réalisation préférés ou donnés à titre d'exemple. En outre, lorsque des plages de valeurs sont indiquées, les bornes font partie de ces plages. La divulgation inclut également toutes les combinaisons entre les bornes de ces plages de valeurs. Par exemple, les plages de valeurs « 20-110 », préférentiellement 40-80 », impliquent la divulgation des plages « 20-40 », « 20-80 », « 40-110 » et « 80-110 » et des valeurs 20, 40, 80 et 110.

Sauf indication contraire, les quantités des éléments d'alliage sont exprimées en poids par rapport au poids total de l'alliage. Par exemple, 1000 grammes d'un alliage comprenant 750 ‰ d'or contient 750 grammes d'or.

L'alliage d'or ne comprend pas de zinc.

Selon un mode de réalisation particulier de l'invention, l'alliage d'or peut comprendre un affineur de grain M², par exemple un métal choisi dans le groupe constitué de l'iridium, le rhénium, le vanadium, le molybdène, l'yttrium et leurs mélanges.

La quantité d'affineur de grain M² est comprise entre 0 et 2000 ppm, par exemple entre 10 et 2000 ppm ou entre 20 et 500 ppm, par rapport au poids de l'alliage d'or, c'est-à-dire par rapport au poids total des éléments Au, Cu, Pd, Mn, Cr, Ag et M¹.

Le fer, l'indium, le gallium et leurs mélanges (élément « M¹_{w} »)peuvent être présents dans l'alliage d'or, mais en faible quantité. Le fer et le chrome ont la capacité de blanchir l'or.

Comme déjà indiqué, l'alliage d'or selon l'invention présente une couleur grise.

La colorimétrie des alliages est mesurée à l'aide de leurs coordonnées CIE L*a*b* dans l'espace CIELAB :
- la coordonnée L* correspond à la brillance, elle est comprise entre 0 (noir) et 100 (blanc),
- la coordonnée a* représente une gamme de 256 niveaux (8 bits) notés par une valeur entière, entre le rouge (+127), le gris (0) et le vert (-128),
- la coordonnée b* représente une gamme de 256 niveaux (8 bits), notés par une valeur entière, entre le jaune (+127), le gris (0) et le bleu (-128).

Un alliage dont les coordonnées a* et b* sont proches de 0 et dont L* est proche de 100 présente une couleur blanche et brillante.

La mesure des coordonnées L*a*b* peut être mise en oeuvre à l'aide d'un spectrophotomètre conventionnel.

De préférence, l'alliage d'or selon l'invention présente une valeur de L* comprise entre 75 et 90.

Avantageusement, l'alliage d'or selon l'invention présente une valeur de a* comprise entre 0 et 6, préférentiellement entre 0 et 4.

Préférentiellement, l'alliage d'or selon l'invention présente une valeur de b* comprise entre 3 et 14, encore plus préférentiellement entre 5 et 10.

L'alliage d'or peut contenir des impuretés en très faible quantité. Par « impuretés » on désigne des éléments chimiques différents de l'or, du cuivre, du palladium, du manganèse, du chrome, de l'argent, du fer, de l'indium et du gallium. Ces impuretés peuvent comprendre du carbone, de l'azote ou de l'oxygène par exemple. Par « très faible quantité », on désigne une quantité inférieure à 500 ppm ou 0,5 %o, avantageusement inférieure à 100 ppm ou 0, 1 %o, avantageusement inférieure à 10 ppm ou 0,01 %o, et encore plus avantageusement 0 %o. La quantité d'impuretés métalliques reste néanmoins avantageusement inférieure à la quantité de l'éventuel affineur de grain lorsque l'alliage d'or en contient.

Selon un mode de réalisation particulier, l'alliage d'or est constitué d'or, de cuivre, de palladium et d'au moins un élément d'alliage choisi parmi le manganèse, le chrome, l'argent, le fer et leurs mélanges, et optionnellement d'au moins un affineur de grains M².

Selon un mode de réalisation particulier, l'alliage d'or est choisi dans le groupe constitué de : Au₇₅₂Cu₇₅Pd₆₀Mn₈₅Cr₂₈, Au₇₅₂Cu₄₅Pd₆₀Mn₈₅Cr₂₈Ag₃₀, Au₇₅₂Cu₈₁Pd₆₀Mn₇₇Ag₃₀, Au₇₅₂Cu₇₁Pd₆₀Mn₆₇Ag₃₀Fe₂₀, Au₇₅₂Cu₁₂₈Pd₈₀Mn₃₀Fe₁₀, Au₇₅₂Cu₉₅Pd₆₀Mn₅₇Cr₆Ag₃₀, Au₇₅₂Cu₁₂₈Pd₉₀Cr₂₀Fe₁₀, et Au₇₅₂Cu₉₁Pd₆₀Mn₄₇Ag₃₀Fe₂₀.

Selon un mode de réalisation particulier, l'alliage d'or est tel que : 750 ≤ x (Au) < 770 ‰, 40 ≤ y (Cu) ≤ 115 %o, 40 ≤ z (Pd) ≤ 80 %o, 50 ≤ t (Mn) ≤ 100 %o, 10 ≤ u (Cr) ≤ 40 %o, 0 ≤ v (Ag) ≤ 10 %o, w (M¹) = 0, en poids par rapport au poids total de l'alliage, par exemple Au₇₅₂Cu₇₅Pd₆₀Mn₈₅Cr₂₈.

Selon un mode de réalisation particulier, l'alliage d'or est tel que : 750 ≤ x (Au) < 770 ‰, 40 ≤ y (Cu) ≤ 65 %o, 40 ≤ z (Pd) ≤ 80 %o, 50 ≤ t (Mn) ≤ 100 %o, 10 ≤ u (Cr) ≤ 40 %o, 10 ≤ v (Ag) ≤ 40 %o, w (M¹) = 0, en poids par rapport au poids total de l'alliage, par exemple Au₇₅₂Cu₄₅Pd₆₀Mn₈₅Cr₂₈Ag₃₀.

Selon un autre mode de réalisation particulier, l'alliage d'or est tel que : 750 ≤ x (Au) < 770 ‰, 60 ≤ y (Cu) ≤ 100 %o, 40 ≤ z (Pd) ≤ 80 %o, 55 ≤ t (Mn) ≤ 95 %o, 10 ≤ v (Ag) ≤ 50 %o, u (Cr) = w (M¹) = 0, en poids par rapport au poids total de l'alliage, par exemple Au₇₅₂Cu₈₁Pd₆₀Mn₇₇Ag₃₀.

Selon un mode de réalisation particulier, l'alliage d'or est tel que : 750 ≤ x (Au) < 770 ‰, 50 ≤ y (Cu) ≤ 90 %o, 40 ≤ z (Pd) ≤ 80 %o, 50 ≤ t (Mn) ≤ 90 %o, 0 ≤ u (Cr) ≤ 40 %o, 20 ≤ v (Ag) ≤ 50 ‰, 10 ≤ w (M¹) ≤ 40 ‰, en poids par rapport au poids total de l'alliage, par exemple Au₇₅₂Cu₇₁Pd₆₀Mn₆₇Ag₃₀Fe₂₀.

Selon un autre mode de réalisation particulier, l'alliage d'or est tel que : 750 ≤ x (Au) < 770 ‰, 110 ≤ y (Cu) ≤ 150 %o, 60 ≤ z (Pd) ≤ 100 %o, 10 ≤ t (Mn) ≤ 50 %o, 1 ≤ w (M¹) ≤ 30 %o, u (Cr) = v (Ag) = 0, en poids par rapport au poids total de l'alliage, par exemple Au₇₅₂Cu₁₂₈Pd₈₀Mn₃₀Fe₁₀.

Selon un mode de réalisation particulier, l'alliage d'or est tel que : 750 ≤ x (Au) < 770 ‰, 75 ≤ y (Cu) ≤ 115 %o, 40 ≤ z (Pd) ≤ 80 %o, 30 ≤ t (Mn) ≤ 70 %o, 1 ≤ u (Cr) ≤ 25 %o, 10 ≤ v (Ag) ≤ 50 ‰, w (M¹) = 0, en poids par rapport au poids total de l'alliage, par exemple Au₇₅₂Cu₉₅Pd₆₀Mn₅₇Cr₆Ag₃₀.

Selon un autre mode de réalisation particulier, l'alliage d'or est tel que : 750 ≤ x (Au) < 770 ‰, 110 ≤ y (Cu) ≤ 150 %o, 70 ≤ z (Pd) ≤ 110 %o, 1 ≤ u (Cr) ≤ 40 %o, 1 ≤ w (M¹) ≤ 30 %o, t (Mn) = v (Ag) = 0, en poids par rapport au poids total de l'alliage, par exemple Au₇₅₂Cu₁₂₈Pd₉₀Cr₂₀Fe₁₀.

Selon un mode de réalisation particulier, l'alliage d'or est tel que : 750 ≤ x (Au) < 770 ‰, 75 ≤ y (Cu) ≤ 115 %o, 40 ≤ z (Pd) ≤ 80 %o, 30 ≤ t (Mn) ≤ 100 %o, 0 ≤ u (Cr) ≤ 40 %o, 10 ≤ v (Ag) ≤ 50 %o, 10 ≤ w (M¹) ≤ 40, en poids par rapport au poids total de l'alliage, par exemple Au₇₅₂Cu₉₁Pd₆₀Mn₄₇Ag₃₀Fe₂₀.

Avantageusement, l'alliage d'or est un alliage d'or d'au moins 18 carats ou d'au moins 20 carats, x étant avantageusement compris entre 750 et 850 %o (valeurs incluses) en poids par rapport au poids total de l'alliage.

L'alliage d'or selon l'invention présente de préférence une composition homogène. Cependant, selon un autre mode de réalisation, l'alliage d'or peut comprendre des précipités, par exemple lorsqu'un durcissement structural par précipitation est réalisé (voir notamment l'étape optionnelle e) décrite ci-après).

La combinaison des métaux de l'alliage d'or de l'invention lui confère une dureté satisfaisante pour les applications désirées (horlogerie, joaillerie...). Si cela est nécessaire, la dureté peut être améliorée, par exemple grâce à une étape d'écrouissage pouvant correspondre à l'étape c) du procédé de préparation décrit ci-après.

Préférentiellement, l'alliage d'or présente une dureté supérieure à 120 Hv, avantageusement comprise entre 130 Hv et 700 Hv, par exemple entre 120 Hv et 400 Hv.

Grâce à ses propriétés esthétiques et mécaniques avantageuses, l'alliage d'or selon l'invention convient parfaitement à une utilisation dans le domaine de l'industrie du luxe. Ainsi, l'invention concerne également un article d'horlogerie, de joaillerie, de maroquinerie ou d'écriture qui comprend cet alliage d'or.

Par article d'horlogerie, on désigne notamment les boitiers de montre, les cadrans, les bracelets métalliques de montres, les fermoirs, les pièces mécaniques d'un mouvement horloger (balancier, ponts, ébauches, masse oscillante...)...

Par article de joaillerie, on désigne les articles de bijouterie et les ornements, comme les accessoires de mode (boutons de manchette, pince à billet, pince à cheveux...).

Par article de maroquinerie, on désigne entre autres les éléments métalliques tels que les boucles de ceinture, les fermoirs de sac à main...

Par article d'écriture, on désigne notamment les articles de papeterie, par exemple les stylos, les coupe-papiers...

De préférence, l'article d'horlogerie, de joaillerie, de maroquinerie ou d'écriture qui comprend l'alliage d'or est dépourvu de plaquage métallique. Ainsi, dans ces articles, l'alliage d'or ne comprend pas de plaquage au rhodium.

L'invention a également pour objet un procédé de préparation de l'alliage d'or qui comprend au moins les étapes successives suivantes :
a) mise en alliage d'un mélange de formule AuₓCu_{y}Pd_{z}MnₜCrᵤAgᵥM¹_{w} dans laquelle, en poids par rapport au poids total de l'alliage :
   Au : 750 ≤ x ≤ 925 %o, préférentiellement 752 ≤ x ≤ 850 ‰,
   Cu : 30 ≤ y ≤ 150 %o, par exemple 40 ≤ y ≤ 130 %o,
   Pd : 20 ≤ z ≤ 110 %o, par exemple 40 ≤ z ≤ 80 %o,
   Mn : 0 ≤ t ≤ 120 ‰, par exemple 10 ≤ t ≤ 120 %o, encore plus préférentiellement 20 ≤ t ≤ 85 %o,
   Cr : 0 ≤ u ≤ 120 %o, par exemple 0 ≤ u ≤ 70 %o,
   Ag : 0 ≤ v ≤ 100 %o, par exemple 0 ≤ v ≤ 35 %o,
   M¹ : 0 ≤ w ≤ 50 %o, par exemple 0 ≤ t ≤ 30 %o,
   avec Au+Cu+Pd : 850 ≤ x+y+z ≤ 985 %o,
   Mn+Cr+Ag+M¹ : 5 ≤ t+u+v+w ≤ 150 %o,
   avantageusement Pd+Mn : 20 ≤ z+t ≤ 150 %o, en particulier 20 ≤ z+t ≤ 140 %o,
   Au+Cu+Pd+Mn+Cr+Ag+M¹ : x+y+z+t+u+v+w = 1000 %o,
   M¹ étant choisi dans le groupe constitué du fer, de l'indium, du gallium, et leurs mélanges,
b) optionnellement, traitement thermique (homogénéisation) de l'alliage obtenu à l'étape a),
c) optionnellement, écrouissage de l'alliage issu de l'étape a) ou b),
d) recuit de l'alliage, avantageusement après l'étape c),
e) optionnellement, vieillissement par traitement thermique de l'alliage de l'étape c) ou d).

Le procédé comprend avantageusement les étapes a), c) et d).

Lors de l'étape a), les proportions respectives des métaux correspondent aux proportions de l'alliage final. Cette étape est réalisée conventionnellement, selon les techniques connues de l'homme du métier.

L'étape a) consiste à mélanger et à fondre les différents métaux de manière à former un mélange homogène. Cette étape est avantageusement réalisée en chauffant le mélange jusqu'à atteindre la température souhaitée (> Tliquidus).

La cinétique de montée en température (°C/minute) n'ayant généralement pas d'importance, la mise en alliage est avantageusement réalisée par four à induction par exemple.

De manière avantageuse, l'étape a) est réalisée à une température comprise entre 800°C et 2000°C, avantageusement entre 1100°C et 1700°C.

L'étape optionnelle b) est avantageusement réalisée à une température comprise entre 600 et 1000°C, plus avantageusement entre 650 et 900°C.

La durée de l'étape optionnelle b) est avantageusement comprise entre 10 et 120 minutes, plus avantageusement entre 30 et 90 minutes.

En fonction des éléments d'alliage et de leurs quantités, l'étape b) peut permettre d'uniformiser la composition en éléments d'alliage et d'assurer une homogénéité des propriétés mécaniques de l'alliage grâce à la mise en solution et à la diffusion des éléments d'alliage dans l'or.

L'écrouissage de l'étape c) et le traitement thermique de recuit selon l'étape d) permettent d'augmenter la dureté de l'alliage. Ces étapes sont réalisées conventionnellement, selon les techniques connues de l'homme du métier.

Au cours du procédé, l'étape c) peut être reproduite plusieurs fois, avantageusement entre 1 et 10 fois. Chaque écrouissage est avantageusement suivi de l'étape d) de recuit.

Ainsi, le recuit ou les différents recuits de l'étape d), suivant l'écrouissage de l'étape c), permettent) de réinitialiser la microstructure de l'alliage et ainsi d'optimiser l'écrouissage en évitant la formation de fissures.

Ainsi, l'étape de recuit d) permet de recristalliser l'alliage et de diminuer ou de supprimer les éventuelles contraintes internes suite à une étape d'écrouissage par exemple.

L'étape d) de recuit peut être suivie d'une étape de refroidissement permettant de figer la structure de l'alliage. Ce refroidissement peut également être réalisé préalablement à un nouvel écrouissage selon l'étape c). Elle consiste avantageusement à réaliser une trempe thermique à l'air ou à l'eau. Quand bien même la trempe à l'air est beaucoup plus lente que la trempe à l'eau, les alliages obtenus selon ces deux voies présentent des propriétés de dureté similaires.

Selon un mode de réalisation préféré, les différents traitements thermiques (recuits) de l'étape d) sont suivis d'une trempe, avantageusement à l'eau, afin d'éviter un durcissement lors du refroidissement lent qui empêcherait un nouvel écrouissage.

Le procédé selon l'invention peut également comprendre une telle étape de trempe avant et/ou après l'écrouissage de l'étape c), par exemple après l'étape a) et/ou après l'étape b) et/ou après l'étape d).

L'écrouissage de l'étape c) correspond à un durcissement par déformation, par exemple par laminage ou par étirage. Il est avantageusement réalisé entre 50 et 99 % de réduction de l'épaisseur, plus avantageusement entre 60 et 95 %. En d'autres termes, l'alliage subit une déformation avantageusement comprise entre 50 et 99 %, plus avantageusement entre 65 et 95 %.

L'écrouissage est avantageusement réalisé à la température ambiante, plus avantageusement entre 15°C et 25°C.

Le procédé comprend une étape d) de recuit pouvant être réalisée après l'étape a) (mise en alliage), ou après l'étape b) (traitement thermique), ou après l'étape c) (écrouissage). Elle est avantageusement réalisée après l'étape c). Ce recuit permet notamment de faire apparaitre les grains de l'alliage en relaxant les éventuelles contraintes internes au sein de l'alliage.

L'étape d) est avantageusement réalisée à une température comprise entre 500 et 900°C, plus avantageusement entre 650 et 800°C.

La durée de l'étape d) est avantageusement comprise entre 10 et 120 minutes, plus avantageusement entre 20 et 90 minutes.

L'alliage obtenu à la suite de l'étape d) peut optionnellement être soumis à une étape de vieillissement ou de durcissement structural, notamment par chauffage.

L'étape optionnelle e) correspond à un durcissement structural par précipitation. Comme déjà indiqué, le durcissement structural se manifeste par la formation de précipités d'origines diverses au sein de l'alliage, soit aux joints de grains, soit au sein des grains.

L'étape e) est optionnelle. Elle peut être réalisée à une température comprise entre 150°C et 600°C.

L'étape e) peut être réalisée sous vide ou sous atmosphère inerte, par exemple sous argon ou sous azote.

L'étape e) est principalement utilisée lorsque l'alliage est destiné au domaine de la joaillerie.

Lors des étapes a), b), d) et e), la cinétique de montée en température (°C/minute) n'a généralement pas d'importance. L'homme du métier saura donc mettre en oeuvre ces étapes sans aucune difficulté, éventuellement à l'appui de ses connaissances générales.

Le procédé comprend avantageusement et successivement les étapes a), c) et d). Selon un mode de réalisation préféré, le procédé comprend successivement les étapes a), c) et d), le procédé comprenant la répétition de l'enchainement des étapes c) et d), avantageusement 1 à 10 fois.

L'alliage obtenu à l'issue de l'étape d) ou de l'étape e), peut se présenter sous la forme d'un produit semi-fini, par exemple une barre, un tube ou une plaque. Il peut ensuite être mis en forme selon les techniques conventionnelles pour former un article d'horlogerie, de joaillerie, de maroquinerie ou d'écriture selon l'invention.

De manière avantageuse, la mise en forme est réalisée par déformation à froid ou à chaud, puis par étampage, découpage, usinage, par exemple au moyen d'un outil coupant ou par électro érosion ou au moyen d'un laser.

Selon un autre mode de réalisation, la mise en forme peut être réalisée par fabrication additive. Pour cela, l'alliage est préalablement transformé sous forme de poudre.

La présente invention concerne également un procédé de fabrication d'un article d'horlogerie ou de joaillerie à partir de l'alliage d'or présentement décrit selon les procédés conventionnels.

L'invention et les avantages qui en découlent ressortiront mieux des exemples suivants donnés afin d'illustrer l'invention et non de manière limitative.

### EXEMPLES DE REALISATION DE L'INVENTION

Différents alliages (tableau 1 ; INV = exemples selon l'invention ; CE = exemples comparatifs) ont été préparés selon les étapes successives suivantes :
a) mise en alliage d'un mélange d'or, de cuivre, de palladium et d'au moins un élément d'alliage choisi parmi le manganèse, le chrome, l'argent, le fer et leurs mélanges, par exemple à 1300°C pendant 3 minutes dans un four à induction,
c) écrouissage de l'alliage issu de l'étape a), avec un taux de réduction de 50%,
d) recuit de l'alliage issu de l'étape c), par exemple à 650 °C pendant 30 minutes, suivi d'un refroidissement rapide (trempe à l'eau).
Lors de la mise en oeuvre du procédé, les étapes c) et d) peuvent être répétées 1 à 10 fois.

Le tableau 1 ci-dessous liste les coordonnées CIE L*a*b* des alliages d'or ainsi préparés.

**Tableau 1 : Coordonnées CIE L*a*b* des alliages d'or**

| | Compositions des alliages (‰ en poids) | L | a* | b* |
|---|---|---|---|---|
| INV-1 | Au₇₅₂Cu₇₅Pd₆₀Mn₈₅Cr₂₈ | 79,2 | 1,5 | 5,6 |
| INV-2 | Au₇₅₂Cu₄₅Pd₆₀Mn₈₅Cr₂₈Ag₃₀ | 76,7 | 1,6 | 6,4 |
| INV-3 | Au₇₅₂Cu₈₁Pd₆₀Mn₇₇Ag₃₀ | 81,6 | 2,3 | 6,9 |
| INV-4 | Au₇₅₂Cu₇₁Pd₆₀Mn₆₇Ag₃₀Fe₂₀ | 81,2 | 1,9 | 7,0 |
| INV-5 | Au₇₅₂Cu₁₂₈Pd₈₀Mn₃₀Fe₁₀ | 82,6 | 3,0 | 8,1 |
| INV-6 | Au₇₅₂Cu₉₅Pd₆₀Mn₅₇Cr₆Ag₃₀ | 79,9 | 2,4 | 8,2 |
| INV-7 | Au₇₅₂Cu₁₂₈Pd₉₀Cr₂₀Fe₁₀ | 82,9 | 2,2 | 7,6 |
| INV-8 | Au₇₅₂Cu₉₁Pd₆₀Mn₄₇Ag₃₀Fe₂₀ | 82,6 | 2,1 | 8,0 |
| CE-1 | Au₇₅₂Cu₃₃Pd₁₂₅Ag₉₀ | 80,5 | 1,9 | 8,6 |
| CE-2 | Au₇₅₂Cu₆₃Pd₁₂₅Ag₆₀ | 80,6 | 2,0 | 8,0 |
| CE-3 | Au₇₅₂Cu₉₃Pd₁₂₅Ag₃₀ | 82,2 | 2,2 | 7,0 |

Le tableau 2 référence les valeurs de dureté en Hv des alliages d'or après l'étape a) (brut de coulée) et après l'étape c) (écrouissage).

**Tableau 2 : Dureté (Hv) des alliages d'or**

| | Compositions des alliages (‰ en poids) | Dureté (Hv) | |
|---|---|---|---|
| | | Brut de coulée | Ecrouissage à 50% |
| INV-1 | Au₇₅₂Cu₇₅Pd₆₀Mn₈₅Cr₂₈ | 156 | 317 |
| INV-2 | Au₇₅₂Cu₄₅Pd₆₀Mn₈₅Cr₂₈Ag₃₀ | 153 | 300 |
| INV-3 | Au₇₅₂Cu₈₁Pd₆₀Mn₇₇Ag₃₀ | 156 | 280 |
| INV-4 | Au₇₅₂Cu₇₁Pd₆₀Mn₆₇Ag₃₀Fe₂₀ | 159 | 280 |
| INV-5 | Au₇₅₂Cu₁₂₈Pd₈₀Mn₃Fe₁₀ | 206 | 287 |
| INV-6 | Au₇₅₂Cu₉₅Pd₆₀Mn₅₇Cr₆Ag₃₀ | 153 | 277 |
| INV-7 | Au₇₅₂Cu₁₂₈Pd₉₀Cr₂₀Fe₁₀ | 157 | 260 |
| INV-8 | Au₇₅₂Cu₉₁Pd₆₀Mn₄₇Ag₃₀Fe₂₀ | 160 | Non mesuré |
| CE-1 | Au₇₅₂Cu₃₃Pd₁₂₅Ag₉₀ | 98 | 180 |
| CE-2 | Au₇₅₂Cu₆₃Pd₁₂₅Ag₆₀ | 105 | 202 |
| CE-3 | Au₇₅₂Cu₉₃Pd₁₂₅Ag₃₀ | 125 | 220 |

De manière générale, l'alliage d'or selon l'invention (exemples INV-1 à INV-8) présente une dureté supérieure à celle des exemples comparatifs CE-1 à CE-3, ce que soit en brut de coulée, ou après une étape d'écrouissage. Cet alliage représente donc une alternative intéressante aux alliages comprenant plus de 120 ‰ de palladium tel que l'alliage CE-1.

## Revendications

1. Alliage d'or de formule AuₓCu_{y}Pd_{z}MnₜCrᵤAgᵥM¹_{w}, dans laquelle, en poids par rapport au poids total de l'alliage :
Au : 750 %o ≤ x ≤ 925 %o,
Cu : 30 %o ≤ y ≤ 150 %o,
Pd : 20 %o ≤ z ≤ 110 %o,
Mn : 0 %o ≤ t ≤ 120 %o,
Cr : 0 %o ≤ u ≤ 120 %o,
Ag : 0 %o ≤ v ≤ 100 %o,
M¹ : 0 %o ≤ w ≤ 50 %o,
avec Au+Cu+Pd : 850 %o ≤ x+y+z ≤ 985 %o,
Mn+Cr+Ag+M¹ : 5 ‰ ≤ t+u+v+w ≤ 150 %o,
Au+Cu+Pd+Mn+Cr+Ag+M¹ : x+y+z+t+u+v+w = 1000 %o,
M¹ étant choisi dans le groupe constitué du fer, de l'indium, du gallium, et leurs mélanges.

2. Alliage d'or selon la revendication 1, ***caractérisé* en ce que** l'alliage d'or est choisi dans le groupe constitué de : Au₇₅₂Cu₇₅Pd₆₀Mn₈₅Cr₂₈, Au₇₅₂Cu₄₅Pd₆₀Mn₈₅Cr₂₈Ag₃₀, Au₇₅₂Cu₈₁Pd₆₀Mn₇₇Ag₃₀, Au₇₅₂Cu₇₁Pd₆₀Mn₆₇Ag₃₀Fe₂₀, Au₇₅₂Cu₁₂₈Pd₈₀Mn₃₀Fe₁₀, Au₇₅₂Cu₉₅Pd₆₀Mn₅₇Cr₆Ag₃₀, Au₇₅₂Cu₁₂₈Pd₉₀Cr₂₀Fe₁₀, et Au₇₅₂Cu₉₁Pd₆₀Mn₄₇Ag₃₀Fe₂₀.

3. Alliage d'or selon la revendication 1, ***caractérisé* en ce que** :
750 ≤ x ≤ 770 %o,
40 ≤ y ≤ 115 %o,
40 ≤ z ≤ 80 %o,
50 ≤ t ≤ 100 %o,
10 ≤ u <_ 40 %o,
0 ≤ v <_ 10 ‰,
w = 0.

4. Alliage d'or selon la revendication 1, ***caractérisé* en ce que** :
750 ≤ x ≤ 770 %o,
40 ≤ y ≤ 65 %o,
40 ≤ z ≤ 80 %o,
50 ≤ t ≤ 100 %o,
10 ≤ u <_ 40 %o,
10 ≤ v <_ 40 %o,
w = 0.

5. Alliage d'or selon la revendication 1, ***caractérisé* en ce que** :
750 ≤ x ≤ 770 %o,
60 ≤ y ≤ 100 %o,
40 ≤ z ≤ 80 %o,
55 ≤ t ≤ 95 %o,
10 ≤ v <_ 50 %o,
u = w = 0.

6. Alliage d'or selon la revendication 1, ***caractérisé* en ce que** :
750 ≤ x ≤ 770 %o,
50 ≤ y ≤ 90 %o,
40 ≤ z ≤ 80 ‰,
50 ≤ t ≤ 90 %o,
0 ≤ u <_ 40 ‰,
20 ≤ v <_ 50 ‰,
10 ≤ w ≤ 40 ‰.

7. Alliage d'or selon la revendication 1, ***caractérisé* en ce que** :
750 ≤ x ≤ 770 %o,
110 ≤ y ≤ 150 %o,
60 ≤ z ≤ 100 %o,
10 ≤ t ≤ 50 ‰,
1 ≤ w <_ 30 ‰,
u=v=0.

8. Alliage d'or selon la revendication 1, ***caractérisé* en ce que** :
750 ≤ x ≤ 770 %o,
75 ≤ y ≤ 115 %o,
40 ≤ z ≤ 80 %o,
30 ≤ t ≤ 70 %o,
1 ≤ u <_ 25 ‰,
10 ≤ v ≤ 50 ‰,
w=0.

9. Alliage d'or selon la revendication 1, ***caractérisé* en ce que** :
750 ≤ x ≤ 770 %o,
75 ≤ y ≤ 115 %o,
40 ≤ z ≤ 80 %o,
30 ≤ t ≤ 100 %o,
0 ≤ u <_ 40 %o,
10 ≤ v <_ 50 %o,
10 ≤ w ≤ 40.

10. Alliage d'or selon la revendication 1, ***caractérisé* en ce que** :
750 ≤ x ≤ 770 %o,
110 ≤ y ≤ 150 %o,
70 ≤ z ≤ 110 %o,
1 ≤ u <_ 40 ‰,
1 ≤ w <_ 30 ‰,
t=v=0.

11. Alliage d'or selon la revendication 1, **caractérisé en ce que** l'alliage d'or présente une quantité x d'or comprise entre 750 %o et 850 %o.

12. Alliage d'or selon l'une des revendications 1 à 11, ***caractérisé* en ce que** l'alliage d'or présente une dureté supérieure à 120 Hv, avantageusement entre 130 Hv et 700 Hv.

13. Article d'horlogerie, de joaillerie, de maroquinerie ou d'écriture comprenant l'alliage d'or selon l'une des revendications 1 à 12.

14. Article d'horlogerie, de joaillerie, de maroquinerie ou d'écriture comprenant l'alliage d'or selon l'une des revendications 1 à 12, l'article étant dépourvu de plaquage métallique.

15. Procédé de préparation d'un alliage d'or, comprenant au moins les étapes successives suivantes :
a) mise en alliage d'un mélange de formule AuₓCu_{y}Pd_{z}MnₜCrᵤAgᵥM¹_{w} dans laquelle, en poids par rapport au poids total de l'alliage :
Au : 750 ≤ x ≤ 925 %o,
Cu : 30 ≤ y ≤ 150 %o,
Pd : 20 ≤ z ≤ 110 %o,
Mn : 0 ≤ t <_ 100 %o,
Cr : 0 ≤ u <_ 70 %o,
Ag : 0 ≤ v <_ 100 %o,
M¹ : 0 ≤ w ≤ 50 %o,
avec Au+Cu+Pd : 850 ≤ x+y+z ≤ 985 %o,
Mn+Cr+Ag+M¹ : 5 ≤ t+u+v+w ≤ 150 %o,
Au+Cu+Pd+Mn+Cr+Ag+M¹ : x+y+z+t+u+v+w = 1000 %o,
M¹ étant choisi dans le groupe constitué du fer, de l'indium, du gallium, et leurs mélanges,
b) optionnellement, traitement thermique de l'alliage obtenu à l'étape a),
c) optionnellement, écrouissage de l'alliage issu de l'étape a) ou b),
d) recuit de l'alliage, avantageusement après l'étape c),
e) optionnellement, vieillissement par traitement thermique de l'alliage de l'étape d).
